# EUROPÄISCHE PATENTANMELDUNG

(11) **EP 0 418 413 A2**
(43) Veröffentlichungstag der Anmeldung: **27.03.1991**
(21) Anmeldenummer: 89117369.2
(22) Anmeldetag: 20.09.1989
(51) Int. Cl.: B28B 1/52, B28B 11/00

(54) **Verfahren zur Herstellung von Gipsfasermaterial aufweisenden gekrümmten flächigen Gestaltungselementen**

(71) Anmelder: K. & F. VORINGER GEWÖLBE- UND AUSBAUTECHNIK GmbH, D-84524 Neuötting (DE)
(72) Erfinder: Voringer, Konrad, D-8261 Winhöring (DE); Voringer, Franz, D-8261 Winhöring (DE)
(74) Vertreter: Reinhard - Skuhra - Weise & Partner

(57) **Zusammenfassung**

Bel einem Verfahren zur Herstellung von Gipsfasermaterial aufweisenden gekrümmten flächigen Gestaltungselementen für Verkleidungen im Wand- und Deckenbereich von Wohnungs- und Wirtschaftsbauten ist im Hinblick auf die wirtschaftliche Herstellung individuell ausgebildeter flächiger Gestaltungselemente vorgesehen, daß die Abwicklungsfläche des herzustellenden Gestaltungselements in einer Ebene dargestellt wird, daß die ebene Darstellung der Abwicklungsfläche auf das unverformte ebenflächige Gipsfasermaterial projiziert wird, daß das Gipsfasermaterial gemäß der projizierten Fläche beschnitten wird und daß dann der Feuchtigkeitsgehalt des Gipsfasermaterials erhöht wird und anschließend die Formung des Gipsfasermaterials zum gekrümmten Gestaltungselement in einer Formpresse erfolgt.

## Beschreibung

Die Erfindung betrifft ein Verfahren zur Herstellung von Gipsfasermaterial aufweisenden gekrümmten flächigen Gestaltungselementen gemäß dem Oberbegriff des Pantentanspruchs 1.

Bezweckt wird die Vereinfachung der Herstellung von flächigen Gestaltungselementen, insbesondere plattenförmigen Verkleidungen, die im Trockenbau montiert werden. Die Gestaltungselemente können konkave und/oder konvexe Flächen aufweisen, wie sie beispielsweise bei imitierten Gewölben oder anderweitig gekrümmten Wandverkleidungen vorkommen.

Aus der DE-OS 35 32 023 ist bereits ein Verfahren zum Einbauen imitierter Gewölbe oder anderweitig gekrümmter Wandverkleidungen in durch Wandungen anderer Form, insbesondere ebene Wandungen, begrenzte Räume, bekannt, wobei auf einem gerüstartigen Unterbau verformte Verkleidungselemente abschnittsweise angebracht werden. Die Verkleidungselemente bestehen aus gekrümmten Gipswandbauplatten mit Faserverstärkung, insbesondere aus Gipsfaser- oder Gipskartonplatten, die dadurch hergestellt worden sind, daß die im Handel erhältliche ebene Gipsbauplatte befeuchtet, dann vorgebogen und getrocknet wird, wonach dann aus der getrockneten gebogenen Platte die einzelnen gekrümmten Verkleidungsabschnitte entsprechend zugeschnitten werden.

Bei der Ausführung dieses vorbekannten Verfahrens hat sich herausgestellt, daß die Herstellung von genauen verformten Gipswandbauplatten im Hinblick auf eine dem vorgesehenen Einbauzweck genügende genaue Herstellung sowie der Verformung selbst recht zeitaufwendig, mühsam und gelegentlich fehlerbehaftet ist. Insbesondere das entsprechende passende Herstellen der gewünschten verformten Gipswandbauplatte aus einer bereits vorgeformten Ausgangsplatte läßt sich häufig nur unter Schwierigkeiten und dem Einsatz von speziellen Halte- und Schneideeinrichtungen realisieren. Auch die Übertragung der erforderlichen Maße des gewünschten gekrümmten Plattenabschnitts auf eine vorverformte Ausgangsplatte birgt zahlreiche Fehlermöglichkeiten, die zu unbrauchbaren Verkleidungsplatten oder zu aufwendigen manuellen Füllkorrekturen zwischen benachbarten gekrümmten Bauplatten führen. Ferner ist auch der bisher durchgeführte Verformungsvorgang für derartige Gipswandbauplatten insbesondere hinsichtlich der Dauer der Behandlung als auch der gewünschten Formhaltigkeit verbesserungsbedürftig.

Der Erfindung liegt die Aufgabe zugrunde, ein Verfahren der eingangs genannten Gattung derart weiterzubilden, daß individuell ausgebildete flächige Gestaltungselemente wirtschaftlich hergestellt werden können.

Erfindungsgemäß wird diese Aufgabe durch die im Patentanspruch 1 gekennzeichneten Merkmale gelöst.

Bevorzugte Merkmale, die die Erfindung vorteilhaft weiterbilden, sind in den nachgeordneten Patentansprüche genannt.

Aufgrund der erfindungsgemäßen Ausgestaltung der Erfindung lassen slch leicht und genau alle gekrümmte Flächen aufweisende Gestaltungselemente für Verkleidungszwecke wirtschaftlich herstellen. Aufgrund der Herstellungsgenauigkeit und problemlosen Durchführung des Verfahrens bietet dieses auch die Möglichkeit, nach einmaliger exakter Maßgabe identische Gestaltungselemente seriell zu fertigen und darüberhinaus auch standardisierte Baugrößen von derartigen Gestaltungselementen mit hoher Maßgenauigkeit herzustellen.

Nach einer bevorzugten Ausgestaltung der Erfindung wird für die Darstellung der abgewickelten Fläche des herzustellenden Gestaltungselements ein maßstabsgerechtes Umsetzen von Maßangaben vorgenommen. Hierzu werden die benötigten Maße räumlich erfaßt und unter Berücksichtigung eines für die Projektion geeigneten Maßstabs berechnet, wobei die Darstellung der abgewickelten Fläche so durchgeführt wird, daß von der Darstellung ein Bild auf das unverformte flächige Gipsfasermaterial projiziert werden kann.

Die Darstellung der abgewickelten Fläche wird dabei so vorgenommen, daß ein 1:1-Bild der abgewickelten Fläche entweder im Auflicht-oder im Durchlichtverfahren auf das unverformte flächige Gipsfasermaterial projiziert werden kann. Vorzugsweise wird die Darstellung als Projektionsvorlage in Form eine Projektionsfolie hergestellt, die nach dem sogenannten "Overhead-Projektionsverfahren" mit hoher Abbildungsgenauigkeit übertragen werden kann.

Das vorgesehene Beschneiden des unverformten flächigen Gipsfasermaterials gemäß der darauf projizierten Fläche kann vorteilhaft unter Ausnutzung eines Helligkeits- und Farbkontrasts im Randbereich der aufprojizieten Fläche beschnitten werden. Gemäß einer vorteilhaften Weiterbildung der Erfindung wird vor dem Beschneiden des unverformten flächigen Gipsfasermaterials eine Kennzeichnung der Kontur der abgewickelten Fläche vorgenommen. Hierdurch läßt sich vorteilhaft der eigentliche Schneidevorgang von dem Aufprojektionsvorgang trennen. Außerdem bietet die Kennzeichnung der Kontur bzw. des Linienverlaufs des Umfangs der abgewickelten Fläche vorteilhaft die Möglichkeit, den Schneidevorgang durch Einsatz einer auf den Linienverlauf ansprechenden Steuereinrichtung zu automatisieren. Das Beschneiden des flächigen Gipsfasermaterials erfolgt dabei entweder in konventioneller Art mittels einer Sägeeinrichtung oder unter Verwendung eines Lasers.

Nach Herstellung des Gestaltungselements in flächiger abgewickelter Form ist es vor einer Formgebung erforderlich, eine günstige Verformbarkeit des Gipsfasermaterials herbelzuführen. Falls das flächige Gipsfasermaterial herstellerseitig imprägniert ist, erfolgt zunächst eine Behandlung zur Beseitigung der Imprägnierung. Gleichzeitig oder anschließend an diese Behandlung wird dann ein Behandlung zur Verringerung des Härtezustandes durchgeführt. Dies erfolgt durch Zuführen von Feuchtigkeit. Beispielsweise kann das Bauelement durch Aufsprühen von Wasser oder Eintauchen in Wasser befeuchtet werden. Vorzugsweise erfolgt das Befeuchten mit Heißdampf, um eine möglichst rasche Durchfeuchtung zu erreichen, die für eine problemlose Verformungsbehandlung des Gipsfasermaterials benötigt wird. Dabei kann vorzugsweise im Zusammenhang mit dem Heißdampf ein Diffusionsbeschleunigerzusatz verwendet werden, der vorteilhaft zu einer schnelleren Leitung und Aufnahme von Feuchtigkeit in dem Gipsfasermaterial führt.

Für die Verformung des befeuchteten zugeschnittenen flächigen Gipsfasermaterials ist nach einer bevorzugten weiteren Ausgestaltung der Erfindung eine das Gestaltungselement von wenigstens eine Seite beaufschlagende Formpresse vorgesehen. Das Verformen des flächigen Gipsfasermaterials erfolgt vorteilhaft nach einem sogenannten Kaschier-Preßverfahren, bei dem das befeuchtete flächige Gipsfasermaterial zwischen zwei zu der endgültigen Form komplementären Gegenformen vorzugswelse mit Preßluft oder unter Verwendung von Unterdruck geformt wird.

Zur Herstellung des ursprünglichen Härtegrades des Gipsfasermaterials wird das Gipsfasermaterial dann im verformten Zustand getrocknet. Dieses Trocknen kann beispielsweise konventionell durch Lufttrocknen oder in günstiger Weise durch Behelzen mit Feuchtigkeitsabfuhr innerhalb der Preßform erfolgen. Vorzugsweise wird dem in seine endgültige Gestalt geformten feuchten Gestaltungselement wenigstens Restfeuchtigkeit durch eine sogenannte Hochfrequenz-Trocknung oder nach einem Vakuumverfahren entzogen.

Für die Weitere Verwendung des getrockneten Gestaltungselements ist es im Hinblick auf dessen universelle Einsetzbarkeit für seine Formhaltigkeit von Vorteil, wenn eine Imprägnierung vorgesehen wird, wobei vorzugsweise ein Imprägniermittel auf Silikonbasis verwendet wird. Ein derartiges Imprägniermittel ist preiswert, farblos, umweltverträglich und ermöglicht eine problemlose Weiterbehandlung der Oberfläche des Gestaltungselements.

Als abschließende Behandlung des hergestellten Gestaltungselements kann weiterhin noch das Aufbringen von Farbe vorgesehen werden.

In dem beigefügten Fließbild sind die wesentlichen Verfahrensschritte zur Herstellung von Gipsfasermaterial aufweisenden gekrümmten flächigen Gestaltungselementen noch einmal übersichtlich dargestellt. gekrümmten flächigen Gestaltungselementen noch einmal übersichtlich dargestellt.

## Patentansprüche

1. Verfahren zur Herstellung von Gipsfasermaterial aufweisenden gekrümmten flächigen Gestaltungselementen für Verkleidungen im Wand- und Deckenbereich von Wohnungs- und Wirtschaftsbauten, bei welchem ebenflächiges Gipsfasermaterial durch Erhöhung des Feuchtigkeitsgehalts verformbar gemacht, dann gekrümmt und im gekrümmten Zustand getrocknet wird, **dadurch gekennzeichnet**,
daß die Abwicklungsfläche des herzustellenden Gestaltungselements in einer Ebene dargestellt wird,
daß die ebene Darstellung der Abwicklungsfläche auf das unverformte ebenflächige Gipsfasermaterial projiziert wird, daß das Gipsfasermaterial gemäß der projizierten Fläche beschnitten wird,
daß dann der Feuchtigkeitsgehalt des Gipsfasermaterials erhöht wird und anschließend die Formung des Gipsfasermaterials zum gekrümmten Gestaltungselement in einer Formpresse erfolgt.

2. Verfahren nach Anspruch 1,
dadurch gekennzeichnet,
daß die Darstellung der Abwicklungsfläche als Projektionsvorlage in Form einer Projektionsfolie hergestellt wird.

3. Verfahren nach einem der vorangehenden Ansprüche,
dadurch gekennzeichnet,
daß vor dem Beschneiden des flächigen Gipsfasermaterials eine Kennzeichnung der Kontur der abgewickelten Fläche vorgenommen wird.

4. Verfahren nach einem der vorangehenden Ansprüche,
dadurch gekennzeichnet,
daß das unverformte fertig beschnittene Gipsfasermaterial mit Heißdampf befeuchtet wird.

5. Verfahren nach Anspruch 4,
dadurch gekennzeichnet,
daß bei der Befeuchtung ein Diffusionsbeschleunigerzusatz verwendet wird.

6. Verfahren nach einem der vorangehenden Ansprüche,
dadurch gekennzeichnet,
daß die Verformung des feuchten, fertig beschnittenen Gipsfasermaterials mit einer Formpresse vorgenommen wird, die das Gipsfasermaterial von wenigstens einer Seite beaufschlagt.

7. Verfahren nach einem der vorangehenden Ansprüche,
dadurch gekennzeichnet,
daß dem zum Gestaltungselement verformten Gipsfasermaterial Feuchtigkeit durch Hochfrequenz-Trocknung oder mittels eines Vakuum-Verfahrens entzogen wird.

8. Verfahren nach einem der vorangehenden Ansprüche,
dadurch gekennzeichnet,
daß das getrocknete Gestaltungselement imprägniert wird.

9. Verfahren nach Anspruch 8,
dadurch gekennzeichnet,
daß für das Imprägnieren ein Imprägniermittel auf Silikonbasis verwendet wird.
